# EUROPÄISCHE PATENTSCHRIFT

(11) **EP 0 100 300 B1**
(45) Veröffentlichungstag und Bekanntmachung des Hinweises auf die Patenterteilung: **15.06.1988**
(21) Anmeldenummer: 83810331.5
(22) Anmeldetag: 21.07.1983
(51) Int. Cl.: D06P 5/02, D06P 1/00, D06P 1/667, D06L 3/02

(54) **Verfahren zur Nachbehandlung von gefärbter, cellulosehaltiger Fasermaterialien**
Process for the post treatment of dyed cellulose containing fibrous materials
Procédé pour le post-traitement de matières fibreuses teintes contenant de la cellulose

(30) Priorität: 27.07.1982 CH 4558/82; 09.05.1983 CH 2522/83
(43) Veröffentlichungstag der Anmeldung: 08.02.1984
(73) Patentinhaber: CIBA-GEIGY AG, 4002 Basel (CH)
(72) Erfinder: Berendt, Hans-Ulrich, CH-4123 Allschwil (CH); Pacher, Marielise, CH-4153 Reinach (CH)

(56) Entgegenhaltungen:
- FR-A- 2 175 922
- GB-A- 927 617
- US-A- 3 122 417
- CHEMICAL ABSTRACTS, Band 94, Nr. 13, Juni 1981, Seite 79, Nr. 210243y, Columbus, Ohio, US;
- CHEMICAL ABSTRACTS, Band 84, Nr. 22, 31. Mai 1976, Seite 84, Nr. 152110h, Columbus, Ohio, US;
- CHEMICAL ABSTRACTS, Band 97, Nr. 12, September 1982, Seite 84, Nr. 93876f, Columbus, Ohio, US;
- CHEMICAL ABSTRACTS, Band 96, Nr. 22, Mai 1982, Seite 84, Nr. 182690n, Columbus, Ohio, US;

## Beschreibung

Die vorliegende Erfindung betrifft ein Verfahren zur Nachbehandlung ungebleichter, gefärbter, cellulosehaltiger Fasermaterialien.

Cellulosehaltige Fasermaterialien werden üblicherweise vor dem Färben einer Bleiche mit z.B. Wasserstoffperoxyd in alkalischem Medium unterworfen. Danach wird das gebleichte Material getrocknet und gefärbt und anschliessend nachgewaschen.

Die gesamte Vorbehandlung des Materials umfasst eine Vielzahl von Schritten, z.B. Waschen, Bleichen und Trocknen, die zeitraubend und kostspielig sind. Durch z.B. Umgehen bzw. Einsparen solcher Schritte kann aber das Verfahren wesentlich verkürzt und seine Wirtschaftlichkeit gesteigert werden.

Aufgabe der Erfindung ist es nun, eine Vereinfachung des Verfahrensablaufs-Vorbehandlung (Vorreinigung, Bleichen)-Färbung-Nachbehandlung für cellulosehaltige Materialien zu erreichen. Diese Aufgabe kann erfindungsgemäss so gelöst werden, dass man die Reihenfolge der Verfahrensschritte ändert, wobei gleichzeitig kostspielige Trocknungsvorgänge eingespart und Bleich- und Waschvorgänge kombiniert werden können.

Es wurde nun gefunden, dass man die cellulosehaltigen Fasermaterialien ohne Vorbehandlung, d.h. in rohem oder ungebleichtem Zustand, färben und dann in einem kombinierten Bleich- und Waschbad, das gegebenenfalls spezielle Stabilisatoren enthält, fertigstellen kann.

Für den Färbeprozess sind deshalb in der Regel nur Farbstoffe geeignet, die in diesem kombinierten Bleich- und Waschbad stabil sind.

Gegenstand der Erfindung ist somit ein Verfahren zur Nachbehandlung ungebleichter, küpen-, direkt-oder reaktiv-gefärbter, cellulosehaltiger Fasermaterialien, welches dadurch gekennzeichnet ist, dass man ungebleichte gefärbte Fasermaterialien in einem ein Alkalimetallhydroxyd, ein Peroxyd und als Stabilisator.
(a) mindestens ein Addukt aus Aminoalkandiphosphonsäuren und Epihalogen-hydrinen,
(b) Oligomere von Phosphonsäureester, oder
(c) mindestens ein Umsetzungsprodukt aus phosphoriger Saüre und Carbonsäurehydriden oder -halogeniden, oder

Gemische aus den genannten Stabilisatoren enthaltenden kombinierten Bleich- und Waschbad behandelt.

Gegenstand der Erfindung sind auch dieses kombinierte Bleich- und Waschbad, seine Verwendung zur Nachbehandlung ungebleichter küpen- direkt- oder reaktiv-gefärbter, cellulosehaltiger Fasermaterialien sowie das nachbehandelte cellulosehaltige Fasermaterial.

Das cellulosehaltige Fasermaterial, das nach der Färbung erfindungsgemäss nachbehandelt wird, kann in den verschiedensten Verarbeitungsstufen, z.B. als loses Material, Garn, Gewebe oder Gewirke, vorliegen. Hierbei handelt es sich also in der Regel stets um textile Fasermaterialien, die aus reinen textilen Synthesefasern hergestellt werden.

Als Cellulosefasern kommen z.B. solche aus regenerierter Cellulose, wie Zellwolle, Viskose und solche aus nativer Cellulose, z.B. Hanf, Leinen, Jute und vor allem Baumwolle und als synthetische Fasern solche aus Polyacrylnitril und vor allem aus Polyester und Polyamid in Betracht.

Das Färben der erfindungsgemäss verwendeten cellulosehaltigen Fasermaterialien erfolgt in den üblichen Flotten mit Küpen- Direkt- oder Reaktivfarbstoffen.

Geeignet sind durchwegs alle üblichen Küpenfarbstoffe, da diese in den er^{f}indungsgemässen Bleich-und Waschbädern stabil sind. Beispielsweise können also verwendet werden: Anthrachinoide Küpenfarbstoffe, wie z.B. Acylamidoanthrachinone, Anthrachinoncarbazole und -imidazole, Indanthrone oder Benzanthrone, indigoide Küpenfarbstoffe, wie z.B. Thioindigo oder Naphthoindigo, oder auch Phthalocyanine.

Geeignete, in den erfindungsgemässen Bleichflotten stabile Direktfarbstoffe sind vor allem z.B. Dis-und Polyazofarbstoffe, sowie aber auch Monoazofarbstoffe, Thiazol- und Chinoniminfarbstoffe.

Besonderes Interesse kommt jedoch den reaktivgefärbten, cellulosehaltigen Materialien zu. Für das erfindungsgemässe Verfahren geeignete Reaktivfarbstoffe sind z.B. Oxazin-, Triphenylmethan-, Xanthen-, Nitro-, Acridon-, Stilben-, Perinon-, Peridicarbonsäureimid-, Chinophthalon-, Naphthochinonimin- und Phthalocyaninfarbstoffe, vor allem jedoch saure Anthrachinon- und anionische Azofarbstoffe in Betracht. Die letzteren können metallfreie, metallisierbare oder schwermetallhaltige Mono-, Bis- und Polyazofarbstoffe sein, einschliesslich der 1:2 Chrom- oder Kobaltkomplexverbindungen, die zwei gleiche oder verschiedene Moleküle Azofarbstoff komplex an ein Chrom- oder Kobaltatom gebunden enthalten, und die kupfer- und nickelhaltigen Formazanfarbstoffe, sofern sie Substituenten aufweisen, welche mit den natürlichen oder synthetischen Cellulosefasern eine kovalente Bindung einzugehen vermögen. Diese reaktiven Gruppen können direkt oder über Brückenglieder, wie Sauerstoff, Schwefel, eine Imino-, Methylenimino-, Carbonylimino-, Sulfonylimino- oder Ureylengruppe, wobei der lminowasserstoff durch eine Methylgruppe substituiert sein kann, an das chromophore Gerüst des Farbstoffs, vorzugsweise an einen aromatischen Ring, gebunden sein.

Als Beispiele für solche Reaktivgruppen seien genannt: Epoxygruppen, Aethyleniminogruppen, Isocyanat- und Isothiocyanatgruppen, Carbaminsäurearylestergruppen, der Rest einer mindestens ein bewegliches Halogenatom und/oder eine additionsfähige Mehrfachbindung aufweisenden Säure, z.B. der Chlor- oder Bromessigsäure, β-Chlor- und β-Brompropionsäure, a,ß-Dibrompropionsäure, Tetrahalogencyclobutancarbonsäure, wie 2-Chlor-2-fluor-3,3-difluor- oder 2,2,3,3-Tetrafluorcyclobutan-1-carbonsäure, Propiolsäure, Acrylsäure, Methacrylsäure, a-Chlor-, β-Chlor-, a-Brom- und β-Bromacrylsäure, a,ß- und β,β-Dichlor- oder -Dibromacrylsäure, Trichlor-, oder Tribromacrylsäure, 2-(2,2,3,3-Tetrafluorcyclobutyl-1)-acryisäure, Crotonsäure, a- oder β-Chlor- oder -Bromcrotonsäure, a,ß-Dichlorcrotonsäure, Maleinsäure, Monochlor- und Monobrommaleinsäure, Dichlor- und Dibrommaleinsäure, Fumarsäure, Monochlor- und Monobromfumarsäure, Dichlor- und Dibromfumarsäure, Fumarsäuremonoester, Dichlor-und Dibrombernsteinsäure, Vinylsulfonsäure, β-Chlorvinylsulfonsäure oder einer Nitrohalogenbenzoesäure oder Nitrohalogenbenzolsulfonsäure mit beweglichem Halogenatom, insbesondere mit Fluor oder Chlor in o- oder p-Stellung zur Nitrogruppe, wie der Rest der 3-Nitro-4-fluor-benzoesäure bzw. 3-Nitro-4-fluorbenzolsulfonsäure; ferner mit starken Säuren veresterte β-Hydroxyalkylsulfonyl-, -sulfonamido-oder -carbonamidogruppen, wie die ß-Halogenäthylsulfonyl-, ß-Sulfatoäthylsulfonyl-, β-Sulfato- äthylsulfamoyl-, β-Sulfatoäthyl-N-methylsulfonamido- oder β-Sulfatopropionamidogruppe, die β-Alkyl-oder ß-Phenylsulfonylalkyl-sulfonyl-, -sulfonamido- oder -carbonamidogruppe, z.B. die β-Phenylsulfonylpropionamidogruppe.

Vorzugsweise besteht die Reaktivgruppe aus dem Rest eines aromatischen Stickstoffheterocyclus mit vorteilhaft mehr als einem Ringheteroatom, der mindestens ein bewegliches Halogenatom, wie Fluor, Chlor oder Brom, oder eine Acryloyl-, N-Hydroxymethylenamino-, Sulfonsäure- oder Alkylsulfonylgruppe an einem Ringkohlenstoff aufweist.

Als Beispiele für derartige Reaktivgruppen seien genannt: der Triazinyl- oder Diazinylrest mit mindestens einem beweglichen Halogenatom, z.B. der Rest von Cyanurfluorid, -chlorid und -bromid bzw. deren primäre Kondensationsprodukte, bei denen ein Halogenatom ersetzt ist durch den gegebenenfalls weitersubstituierten Rest eines primären oder sekundären aliphatischen, alicyclischen, aromatischen oder heterocyclischen Amins, insbesondere durch Anilin oder dessen Alkyl- und Sulfonsäure- oder Carbonsäurederivate, durch niedere Mono- und Dialkylamine, sowie durch Ammoniak, oder durch den Rest einer aliphatischen, alicyclischen, aromatischen oder heterocyclischen Hydroxy- oder Thiolverbindung; oder der Di- oder Trihalogenpyrimidylrest, wie der 2,4-Di- oder insbesondere 2,4,5-Trichlor-, -brom-, -fluor-, 5-Brom- oder 5-Chlor-2,4-difluor- oder 5-Brom-2,4-dichlorpyrimidyl-6-rest. Der Dihalogenpyrimidylrest kann in 5-Stellung beispielsweise folgende Substituenten tragen: Methyl, Aethyl, gegebenenfalls am Stickstoffatom substituiertes Carbonsäure- oder Sulfonsäureamid, Carbonsäuremethyl- oder -äthylester, Acyl, z.B. Carboxymethyl, Chlor- oder Brommethyl.

Weitere in Frage kommende Reaktivgruppen sind z.B. der Rest einer Dihalogenpyrimidincarbonsäure, der 2,3-Dihalogenchinoxalincarbonsäure oder -sulfonsäure, der 2-Halogen- oder 2-Methylsulfonylbenzothiazol- bzw. -oxazolcarbonsäure oder -sulfonsäure, der 1,4-Dihalogenphthalazincarbonsäure, der 2,4-Dihalogenchinazolincarbonsäure oder der 4,5-Dihalogen-6-pyridazon-1-yl-alkylen- oder -phenylencarbonsäure, wie die Säurereste der 2,4-Difluor- oder 2,4-Dichlorpyrimidin-5- oder -6-carbonsäure, 2,4-Dichlor-6-chlormethylpyrimidin-5-carbonsäure, 2,3-Difluor-oder 2,3-Dichlorchinoxalin-6-carbonsäure bzw. -6-sulfonsäure, 2-Chlorbenzothiazol- bzw. -oxazol-5- oder -6-carbonsäure bzw. -5- oder -6-sulfonsäure, 1,4-Difluor-, 1,4-Dichlor- oder 1,4-Dibromphthalazin-6-carbonsäure bzw. -6-sulfonsäure, 2,4-Dichlorchinazolin-6- oder -7-carbonsäure, 2,3-Dichlorchinoxalin-7-carbonsäure bzw. -7-sulfonsäure, 4,5-Dichlor-6-pyridazon-1-yl-trimethylencarbonsäure bzw. -1',4'-phenylencarbonsäure.

Als weitere Reaktivgruppen seien noch genannt: Trichlorpyridazinyl-, Dichlor-1,2,4-triazinyl-, 3-Chlor- pyridazin-6-carbonsäure-, 5-Chlor-1,2,4-thiadiazol-3-yl-1',4'-phenylen-carbonsäure-, Allylsulfon- und Allylsulfidreste. Ferner sind auch reaktive "Oniumfarbstoffe" zu erwähnen, welche z.B. anstelle eines reaktiven Halogen-, atoms oder einer Estergruppe einen reaktiven Ammonium-, Chinuclidinium-, Pyridinium-, Hydrazinium- oder Sulfoniumrest tragen.

Als besonders günstig für das erfindungsgemässe Verfahren erwiesen sich Farbstoffe, deren Reaktivgruppen sich von den Halogentriazinen ableiten.

Die Reaktivfarbstoffe können z.T. als freie Säure oder vorzugsweise als Alkalisalze, z.B. Lithium-, Natrium-, Kaliumsalze oder Ammonium-salze vorliegen.

Neben den genannten Farbstoffen enthalten die wässrigen Färbeflotten, wie üblich, noch ein oder mehrere nichtionogene und/oder anionaktive Tenside.

Als anionaktive Tenside kommen beispielsweise sulfatierte Anlagerungsprodukte von 1 bis 10 Mol Aethylenoxyd an höhere Fettsäuren, höhere aliphatische Alkohole und Alkylphenole, deren Alkylkette 8 bis 20 Kohlenstoffatome enthält, oder Alkylsulfonate mit 10 bis 20 Kohlenstoffatomen in der Alkylkette oder Alkylbenzolsulfonate mit geradkettiger oder verzweigter Alkylkette mit 8 bis 20 Kohlenstoffatomen in der Alkylkette in Betracht.

Bevorzugt sind jedoch nichtionogene Tenside, beispielsweise Polyglykoläther alkylierter Phenole mit mindestens 7 Kohlenstoffatomen in der Alkylkette und 4 bis 30 Alkylenoxygrupen, ferner N-acylierte Alkanolamine, Alkylpolyglykoläther mit 10 bis 18 Kohlenstoffatomen in der Alkylkette und 5 bis 20 Aethylenoxygruppen, oder basischen Stickstoff aufweisende Polyglykoläther.

Als besonders vorteilhaft hat sich ferner ein Zusazt von wasserlöslichen, basischen Stickstoff enthaltenden Aldehydkondensationsprodukten erwiesen, die sich zweckmässig von niederen aliphatischen Aldehyden und Ammoniak oder niederen Aminen ableiten. Das bevorzugte Kondensationsprodukt ist Hexamethylentetramin.

Ferner können die wässrigen Färbeflotten aber auch in der Färberei und Druckerei übliche Zusätze enthalten, wie z.B. Verdickungsmittel, Elektrolyte, Basen, Harnstoff, Thioharnstoff, Thiodiäthylenglykol und hydrophile, in Wasser beschränkt lösliche Verbindungen, wie z.B. Butyl- oder Benzylalkohol. Man kann der wässrigen Flotte auch Verbindungen, zusetzen, welche die Reaktion zwischen Farbstoff und Faser beschleunigen, wie tertiäre Amine oder Hydrazinverbindungen mit mindestens einem tertiären Stickstoffatom.

Die Mengen der beim erfindungsgemässen Verfahren den Färbebädern zuzusetzenden Stoffe können innerhalb verhältnismässig weiter Grenzen schwanken. Die Menge des Farbstoffes richtet sich nach der gewünschten Farbstärke und beträgt im allgemeinen zwischen 0,01 bis 8%, bezogen auf das Fasergewicht. Die nichtionogenen oder anionaktiven Tenside sowie weitere Hilfsmittel werden im allgemeinen je in Mengen von 0,01 bis 4%, bezogen auf das Fasergewicht, eingesetzt.

Das kombinierte Bleich- und Waschbad enthält gegebenenfalls Stabilisatoren, die Ausfällungen und Verkrustungen im Bad verhindern. Geeignet sind z.B. Derivate der Phosphonsäure. Beispielsweise können (a) Addukte aus Aminoalkandiphosphonsäuren und Epihalogenhydrinen in Frage kommen, die der Formel entsprechen. Die Verbindungen der Formel (1) liegen vorzugsweise in Form ihrer Alkalisalze, z.B. Natrium-oder Kaliumsalze, vor. R₁ in Formel (1) bedeutet Alkyl mit 1 bis 4 Kohlenstoffatomen, wie z.B. Methyl, Aethyl, Propyl, Butyl, Isopropyl oder Isobutyl. Methyl ist besonders bevorzugt. X₁ ist Halogen, vorzugsweise Jod, Brom oder insbesondere Chlor. n bedeutet 2 oder vorzugsweise 1.

Eine weitere Gruppe geeigneter Stabilisatoren sind (b) solche der Formel welche gegebenenfalls in Form eines Magnesiumkomplexes vorliegen können.

In diesen Oligomeren von Phosphorisäureestern der Formel (2), die vorzugsweise in Form ihrer Alkalisalze, z.B. Natrium- oder Kaliumsalze, vorliegen, bedeutet Y₁ Wasserstoff oder ein Rest der Formel -COT,. T₁ ist hierin Alkyl mit 1 bis 4 Kohlenstoffatomen. R₁ und Q₁ bedeuten ebenfalls Alkyl mit 1 bis 4 Kohlenstoffatomen. Geeignete Alkylreste für T₁ sowie R₁ und Q₁ sind z.B. Methyl, Aethyl, Propyl, Butyl, Isopropyl oder Isobutyl. Methyl ist besonders bevorzugt. n₁ ist eine ganze Zahl von 1 bis 16. Die Oligomeren liegen in einem Gemisch vor, worin solche Oligomere mittleren Molekulargewichts, mit n₁ gleich 5 bis.9, überwiegen. Niedermolekulare Oligomere mit z.B. n₁ gleich 1 sowie hochmolekulare Oligomere mit z.B. n₁ gleich 12 bis 16 sind aber stets in kleineren Mengen im Gemisch vorhanden.

Besonders geeignete Stabilisatoren (b) sind auch Magnesiumkomplexe der Oligomeren der Formel (2), wobei das Molverhältnis von Phosphonsäureester zu Magnesium (Mg²⊕) vorzugsweise 1:0,1 bis 1:4,5 beträgt. Die gute Bleichwirkung einer diese Magnesiumkomplexe enthaltenden Bleichflotte bleibt insbesondere auch bei pH-Werten von über 11 erhalten, wenn der Flotte eine Polyhydroxyverbindung zugesetzt wird.

Ferner eignen sich (c) Umsetzungsprodukte aus phosphoriger Säure und Carbonsäureanhydriden oder Carbonsäurehalogeniden als Stabilisatoren für das kombinierte Bleich- und Waschbad. Diese Umsetzungsprodukte werden durch Reaktion von phosphoriger Säure mit Carbonsäureanhydrid oder -halogenid im Molverhältnis von 1:(1 bis 1,5) erhalten. Vorzugsweise setzt man auch hier die Umsetzungsprodukte in Form von Alkalimetallsalzen, z.B. Natrium- oder Kaliumsalze, ein. Der Carbonsäurerest im Säureanhydrid bzw. -halogenid enthält 2 bis 4-Kohlenstoffatome. Ausgangsprodukte sind also Essigsäure-, Propionsäure-, Buttersäure-, Isobuttersäure-anhydrid oder -halogenid, wobei als Halogenid insbesondere Chlorid und Bromid in Frage kommen. Anhydride verdienen den Vorzug gegenüber Halogeniden.

Es ist auch mölich, zwei oder mehrere Stabilisatoren derselben Gruppe (a), (b) oder (c) als Gemisch in das kombinierte Bleich- und Waschbad einzusetzen [(d),1. Gegebenenfalls können auch Gemische von Stabilisatoren aus mindestens zwei der Gruppen (a), (b) und (c) [z.B. Stabilisator (a) mit Stabilisator (b)] verwendet werden [(d)₂₁.

Es kann von Vorteil sein, die genannten Stabilisatoren (a), (b), (c), (d), und (d)₂ in Kombination mit Polyhydroxyverbindungen einzusetzen.

Als Polyhydroxyverbindungen kommen z.B. solche Verbindungen in Frage, die mindestens 2 Hydroxylgruppen enthalten. Vorzugsweise entsprechen diese Verbindungen der Formel worin R, und R₂ unabhängig voneinander―CH₂OH,―CHO oder―CO₂M bedeuten, M Wasserstoff oder ein Alkalimetall, vorzugsweise Natrium, und x 2 bis 5 ist.

Besonders geeignet sind Hydroxycarbonsäuren der Formel worin M und x die angegebenen Bedeutungen haben, oder ein Lacton dieser Hydroxycarbonsäuren. Gluconsäure und ihre Alkalimetallsalze, vorzugsweise das Natriumsalz und auch das y-Lacton der Gluconsäure, zeigen auch besonders gute Resultate. Vorzugsweise können auf 1 Mol Stabilisator 0,1 bis 10 Mol Polyhydroxyverbindung eingesetzt werden. Geeignete Bleichflotten enthalten somit 0,01 bis 6 g/I Polyhydroxyverbindung.

Die Verbindungen der Formel (1) werden hergestellt, indem man die Verbindung der Formel worin R, Alkyl mit 1 bis 4 Kohlenstoffatomen bedeutet, in Gegenwart eines Alkalihydroxyds in wässrigem Medium mit einem Epihalogenhydrin umsetzt und gegebenenfalls das erhaltene Alkalimetallsalz mittels eines sauren Kationenaustauschharzes in die freie Säure überführt.

Zur Herstellung der Verbindungen der Formel (1) werden pro Mol der Ausgangsverbindungen der Formel (5) mindestens 4 Mol Alkalihydroxyd und 1 bis 1,1 Mol oder 2 bis 2,2 Mol eines Epihalogenhydrins eingesetzt und die Umsetzung bei 20 bis 90°C während 2 bis 8 Stunden, gegebenenfalls unter vermindertem Druck (-10 bis -50 bar) während der letzten 1/2 bis 1 Stunde, durchgeführt. Als Alkalihydroxyd wird vorzugsweise Natrium- und insbesondere Kaliumhydroxyd eingesetzt, wobei die Ausgangsverbindungen der Formel (5) in die entsprechenden Tetraalkalimetallsalze überführt werden. Sofern n in Formel (1) 2 ist, werden vorzugsweise 2 bis 2,2 Mol Epihalogenhydrin und sofern n 1 ist, insbesondere 1 bis 1,1 Mol Epihalogenhydrin pro Mol Ausgangsverbindung der Formel (5) eingesetzt. Als Epihalogenhydrin kommen vor allem Epibromhydrin und insbesondere Epichlorhydrin in Betracht.

Die als Alkalimetallsalze erhaltenen Verbindungen werden in der Regel durch Vermischen mit dem Kationenaustauschharz im Ueberschuss bei Raumtemperatur (15 bis 25°C) und anschliessende Trennung des Harzes durch Filtration in die freien Säuren der Formel (1) überführt. Diese fakultative Verfahrensmassnahme ist jedoch im allgemeinen nicht nötig, da die Verbindungen der Formel (1) in kombinierten Bleich- und Waschbädern verwendet werden, die alkalisch sind.

Die Oligomeren der Formel (2) und deren Herstellung sind an sich bekannt und z.B. in US-A-4 254 063 und in EP-A-0 029 076 beschrieben. Bei diesen bekannten Herstellungsverfahren fallen die Oligomerengemische in Form ihrer freien Phosphonsäuren an. Es ist jedoch vorteilhaft, die Oligomeren vor ihrem Einsatz in das alkalische Bleich- und Waschbad mindestens teilweise in ihre Alkalimetallsalze zu überführen. Dies geschieht in der Regel durch Zugabe eines Alkalimetallhydroxyds zu den wässrigen Lösungen der Oligomeren Hierbei werden diese mit z.B. Natrium- oder Kaliumhydroxyd so versetzt, dass der pH-Wert der Lösung auf 3 bis 7 steigt. Die Kaliumsalze der Oligomeren sind ihrer höheren Löslichkeit wegen den Natriumsalzen gegenüber bevorzugt.

Die Herstellung der Magnesiumkomplexe der Oligomeren der Formel (2) erfolgt durch Umsetzung einer vorzugsweise wässrigen Lösung der genannten Oligomeren mit einem wasserlöslichen Magnesiumsalz wie z.B. Magnesiumacetat, -sulfat oder -oxid oder vorzugsweise Magnesiumchlorid. Die verwendeten Lösungen der Oligomeren enthalten in der Regel 30 bis 55, vorzusweise 35 Gew.% Phosphonsäureester. Magnesiumchlorid wird gewöhnlich in Form seines Hexahydrats (MgClk₂.6H₂O) eingesetzt. Es ist jedoch auch möglich, Magnesiumchlorid mit niedrigerem Wassergehalt sowie wasserfreies Magnesiumchlorid zu verwenden. Vorzugsweise beträgt das Molgewichtsverhältnis von Phosphonsäureester zu Magnesium (Mgz⊕) 1:0,1 bis 1:4,5. Besonders geeignet ist ein Molverhältnis von 1:0,5 bis 1:3,0. (Als Molgewicht für die Phosphonsäureester wird willkürlich 394 angenommen, wobei dann in den Verbindungen der Formel (1) n, 1 ist, R, und Q₁ Methyl sind, und Y, Wasserstoff ist). Es empfiehlt sich, die bei der Herstellung der Magnesiumkomplexe entstehende Reaktionswärme durch Kühlung abzuführen.

Bei der Herstellung der Umsetzungsprodukte (c) werden vorzugsweise 1,2 Mol der Halogenide oder Anhydride der angegebenen Art pro Mol phosphorige Säure eingesetzt. Aequimolare Mengen der beiden Ausgangsprodukte stehen jedoch noch weiter im Vordergrund des Interesses. Die Umsetzung wird in der Regel in der Schmelze bei erhöhten Temperaturen bis Rückflusstemperaturen, d.h. etwa 60 bis 190°C, durchgeführt. Das fakultative, gegebenenfalls teilweise Ueberführen der so erhältlichen Umsetzungsprodukte wird durch Zugabe eines Alkalihydroxyds nach beendeter Umsetzung durchgeführt. Der pH-Wert der wässrigen Reaktionslösungen beträgt dann 3 bis 7.

Das erfindungsgemässe kombinierte Bleich- und Waschbad enthält neben den genannten Stabilisatoren (a) bis (d)₂, die in Kombination mit Polyhydroxyverbindungen z.B. der Formel (3) vorliegen können, die sonst für Bleichbäder üblichen Bestandteile:
(e) ein Alkalimetallhydroxyd
(f) Wasserstoffperoxyd und gegebenenfalls als weitere Zusätze
(g) ein Peroxysulfat
(h) ein Netzmittel
(i) ein Entschäumungs- und/oder Entlüftungsmittel und/oder
(j) Kieselsäure oder deren Alkalimetallsalze.

Als Komponenten (e) und (f) werden Kaliumhydroxyd und vor allem das preisgünstigere Natriumhydroxyd, und Wasserstoffsuperoxyd vor allem in Form ihrer wässrigen, vorzugsweise konzentrierten (etwa 30 bis 35 Gewichtsprozent) Lösungen ein gesetzt. Die Komponente (e) kann aber auch als Feststoff, z.B. Aetznatron, eingesetzt werden.

Bevorzugte Komponenten (g) sind Alkalimetallperoxysulfate und insbesondere Natriumperoxydisulfat (Na2S20$), das vorzugsweise als Feststoff eingesetzt wird.

Als Netzmittel für die Komponente (h) hommen sowohl anionische als auch nicht-ionische Tenside, insbesondere aber deren Gemische in Betracht. Bevorzugte anionische Tenside sind z.B. Alkylsulfonate, Alkylarylsulfonate, Fettsäurekondensationsprodukte, Eiweissspaltprodukte oder deren Salze und vor allem Alkylsulfatsalze und Alkylbenzolsulfonsäuren mit 12 bis 22 Kohlenstoffatomen im Alkylrest. Bevorzugte nicht-ionische Tenside sind z.B. Addukte aus Alkylenoxyden, vor allem Propylen- und insbesondere Aethylenoxyd und Alkylphenolen mit z.B. 4 bis 12 Kohlenstoffatomen im Alkylrest, vor allem Fettsäureamiden und insbesondere Fettalkoholen, wobei Addukte aus Aethylenoxyd und Fettalkoholen besonders bevorzugt sind, und als Gemisch mit den Alkylsulfaten und den Alkylbenzolsulfonsäuren der angegebenen Art im Vordergrund des Interesses stehen.

Als bevorzugte Komponente (i) kommen höhere Alkohole, z.B. Isooctylalkohol, jedoch vor allem Entschäumungs- und/oder Entluftungsmittel auf Silikonbasis, insbesondere Silikonölemulsionen in Frage.

Vorzugsweise werden die Komponenten (h) und (i) mit handelsüblichen, wässrigen, etwa 10 bis 60, vorzugsweise 30 bis 40 gewichtsprozentigen Formulierungen von nicht schäumenden Tensidgemischen kombiniert.

Als bevorzugte Komponente (j) kommen z.B. Alkalimetallsalze der Kieselsäure, insbesondere Natriumsilikat bzw. Wasserglas, vor allem als wässrige Lösungen in Betracht, die etwa 25 bis 30% Gehalt an Silikat (Si0₂) aufweisen.

Das kombinierte Bleich- und Waschbad gemäss vorliegender Erfindung enthält in der Regel
0,03 bis 5 g/I Stabilisator (a), (b), (c), (d), oder (d)₂, gegebenenfalls in Kombination mit 0,01 bis 6 g/I Polyhydroxyverbindung,
0,04 bis 20 g/I der Komponente (e),
0,3 bis 68 ml/I der Komponente (f) als 35%ige Lösung,
0 bis 10 g/I der Komponente (g),
0 bis 8 g/l der Komponente (h),
0 bis 0,02 g/I der Komponente (i) und
0 bis 1,2 g/l der Komponente (j).

In konzentrierter Form können die erfindungsgemässen kombinierten Bleich- und Waschflotten auch in sog. Nass-in-Nass-Verfahren verwendet werden. Die einzelnen Komponenten in der Flotte liegen dann in einer bis zu z.B. 10 fach höheren Konzentration vor. Vorzugsweise verwendet man in solchen verstärkten Flotten auch grössere Mengen an Stailisatoren, z.B. bis zu 50 g/I der Stabilisatoren (a), (b), (c), (d), oder (d)₂, um das Wasserstoffperoxyd zu stabilisieren.

Um ein besseres Durchnetzen und Durchdringen des Materials mit der Bleich/Wasch-Flotte, jedoch unter Vermeidung einer unerwünschten Schaumbildung, zu erzielen, ist es vorteilhaft, Komponente (h) vor allem in Kombination mit der Komponente (i) in handelsüblichen Formulierungen neben den stets verwendeten Komponenten (a), (b), (c), (d), oder (d)₂ und (e) und (f) im Bleich- und Waschbad mitzuverwenden.

Zusätzlich zu den Komponenten (a) bis (f) bzw. (a) bis (f), (h) und (i) können eine Komponente (g) oder (j) oder beide Komponenten (g) und (j) eingesetzt werden.

Das erfindungsgemässe Verfahren zur Nachbehandlung von cellulosehaltigen Fasermaterialien unter Verwendung der Stabilisatoren (a) bis (d)₂ wird nach an sich bekannten Methoden durchgeführt. So werden die Bleich/Wasch-Flotten in bekannter Weise auf das gefärbte Fasermaterial aufgebracht, in der Regel z.B. durch Eintauchen und vorzugsweise durch Foulardieren bei z.B. 10 bis 60°C, vorzugsweise jedoch bei Raumtemperatur (15 bis 25°C) imprägniert, wobei die Flottenaufnahme nach dem Abquetschen etwa 50 bis 120, vorzugsweise 70 bis 100 Gewichtsprozent und im Nass-in-Nass-Verfahren 10 bis 50% beträgt. Nach dem Imprägnieren wird in der Regel das Fasermaterial ohne Trocknen in noch nassem Zustand, bzw. nach dem Abquetschen im Foulardierverfahren in noch feuchtem Zustand einem sogenannten Nasslager- bzw. Feuchtlagerverfahren unterworfen, bei welchem das Material abgelegt oder im aufgerollten Zustand, gegebenenfalls in einer Plastikhülle luftdicht verpackt und gegebenenfalls unter Druck, bei höchstens 150°C während etwa 10 Minuten-, jedoch vorzugsweise unter Normaldruck bei 80 bis 98°C während etwa 1 bis 3 Stunden oder insbesondere bei Raumtemperatur (15 bis 25°C) während etwa 6 bis 24 Stunden gelagert wird.

Die Behandlung der gefärbten Fasermaterialien kann aber auch in sogenannten langen Flotten (Ausziehverfahren) bei einem Flottenverhältnis von z.B. 1:3 bis 1:100, vorzugsweise 1:8 bis 1:25 bei 20 bis 100, vorzugsweise 80 bis 98°C innerhalb eines Zeitraums von 10 bis 40 Minuten erfolgen. Gegebenenfalls kann aber auch das Ausziehen bis 150°C unter Druck in sogenannten Hochtemperatur-Apparaturen (HT-Apparaturen) durchgeführt werden. Falls das Bleichen im Ausziehverfahren erfolgt, wird das Fasermaterial bei den angegebenen Temperaturen und während den angegebenen Zeiten in der beim Ausziehen verwendeten Apparatur, z.B. in einer Haspelkufe, behandelt.

Im industriellen Betrieb sind vor allem kontinuierliche Verfahren von Bedeutung, bei welchem ähnliche Verweilzeiten für das Fasermaterial in der Bleichflotte bei den angegebenen Temperaturen erforderlich sind.

Behandlungstemperaturen von 98°C werden vorteilhafterweise nicht überschritten, um jegliche Faserschädigung vorzubeugen. Bei speziellen HT-Apparaturen können jedoch ebenfalls in industriellen Kontinueverfahren die Fasermaterialien unter Druck bis z.B. 2,5 bar bei höheren Temperaturen, z.B. bis 150°C, behandelt werden, sofern die Behandlungsdauer so kurz gehalten wird, dass Faserschädigungen ausgeschlossen sind.

Anschliessend werden die Fasermaterialien in der Regel zuerst mit heissem Wasser von etwa 70 bis 98°C und dann mit kaltem Wasser gründlich gespült und getrocknet. Man erreicht durch die erfindungsgemässe Nachbehandlung die nach den üblichen Färbeverfahren erhältliche Qualität der Färbungen, besitzt zudem aber noch die Vorteile eines wesentlich wirtschaftlichen Verfahrens. Durch die erfindungsgemäss erzielte Einsparung des sonst üblichen Trockungsschrittes nach der Bleiche (und vor der Färbung) lässt sich z.B. der Wasser- und Energieverbrauch in grossem Masse reduzieren. Dies ist besonders bei der Behandlung von sogenannter schwerer Ware, wie z.B. Frottee, der Fall.

Die nach dem erfindungsgemässen Verfahren behandelten cellulosehaltigen Fasermaterialien weisen Färbungen auf, die qualitativ den auf konventionellem Wege erhaltenen Färbungen entsprechen.

Die folgenden Beispiele dienen zur Erläuterung der Erfindung, ohne sie darauf zu beschränken. Teile und Prozente beziehen sich auf das Gewicht, sofern nicht anders angegeben. Baumwoll-Tricot (Rohware, Quadratmetergewicht 165 g) wird in einer Färbeflotte der folgenden Zusammensetzung foulardiert:

### 4 g/I Farbstoff der Formel

10 g/l Natriumsalz einer Alkyl-(C,₅)-sulfonsäure, 5 ml/l Natronlauge (30%) und 50 ml/l Natriumwasserglas (26,3-27,7% Silikatgehalt).

Die Temperatur der Färbeflotte beträgt 25°C, die Flottenaufnahme 90%. Nach dem Foulardieren wird das Material aufgerollt, luftdicht in eine Plastikhülle eingewickelt und 6 Stunden bei 25°C gelagert.

Das gefärbte Gewebe wird kalt und anschliessend beiss gespült. Dann wird 20 Minuten bei 98°C nachgewaschen, wobei die Waschflotte 2 g/I eines üblichen Waschmittels (Alkylphenoläthylenoxidaddukt) enthält, anschliessend nochmals heiss und kalt gespült und bei höherer Temperatur getrocknet.

Ein zweites Baumwollstückwird wie beschrieben gefärbt. Nach dem Lagern wird die Färbeflotte jedoch durch Abquetschen auf 70% reduziert. Direkt anschliessend erfolgt das Foulardieren des gefärbten Musters mit einer Bleich/Waschflotte der folgenden Zusammensetzung: 3 g/I Natriumsalz einer Alkyl-(C₁₅)-sulfonsäure, 85 ml/l Wasserstoffperoxid (35%); 45 ml/l Natronlauge (30%) und 30 g/I Stabilisator der Formel .

Die Temperatur der Bleich/Waschflotte beträgt 25°C, die Flottenaufnahme wird von 70% um 30% auf 100% gebracht. Das gefärbte und gebleichte Muster wird aufgerollt, luftdicht in einer Plastikhülle verpackt und 24 Stunden bei 25°C gelagert. Anschliessend wird das Muster gespült und getrocknet.

Vergleicht man die beiden erhaltenen Gewebe, so stellt man bei dem gefärbten und gebleichten Gewebe eine deutlich reinere, brillantere blaue Nuance fest, als das bei dem gefärbten, aber ungbleichten Gewebe der Fall ist.

Aehnlich gute Resultate werden mit den übrigen Stabilisatoren (a) bis (d)₂ erhalten.

### Beispiel 2

Baumwoll-Tricot (Rohware, Quadratmetergewicht 165 g) wird in eine auf 40°C erwärmte Färbeflotte eingebracht, die 40 g/I Glaubersalz kalz., 2 g/I Natriumsalz einer Alkyl-(C₁₅)-sulfonsäure und 2 ml/l Natronlauge (30%), 0,4% des Farbstoffs der Formel enthält. Das Flottenverhältnis beträgt 1:40. Nach 45 Minuten Färbezeit fügt man der Flotte 1 g/I Natriumcarbonat kalz. hinzu und nach weiteren 5 Minuten 2 ml/I Natronlauge (30%). Danach setzt man die Färbung noch 40 Minuten fort.

Das gefärbte Gewebe wird kalt und heiss gespült. Anschliessend bringt man das Gewebe in eine Waschflotte, die 1 g/l eines Alkylphenoläthylenoxidadduktes enthält, und erhitzt diese Flotte während 20 Minuten auf 90°C. Das Nachwaschen wird bei dieser Temperatur 20 Minuten lang fortgesetzt. Dann wird nochmals heiss und kalt gespült und getrocknet.

Ein zweites Stück wird wie oben beschrieben gefärbt und kalt und heiss gespült. Anstelle des Nachwaschens erfolgt nun das Nachbleichen unter Verwendung einer Bleichflotte der folgenden Zusammensetzung:

5 ml/l H₂0₂, 1 g/l eines Alkylphenoläthylenoxidaddukts, 2,5 ml/l Natronlauge (30%) und 1 g/I des Stabilisators der Formel (102).

Diese Bleichflotte wird mit dem gefärbten Gewebe ebenfalls während 20 Minuten auf 90°C erhitzt und 20 Minuten bei dieser Temperatur belassen. Anschliessend wird heiss und kalt gespült und getrocknet.

Das nachgebleichte Gewebe besitzt eine gegenüber dem nur nachgewaschenenen Gewebe wesentlich reinere und brillantere rote Nuance.

Mit den übrigen Stabilisatoren (a) bis (d)₂ erhält man ähnlich gute Resultate.

### Beispiel 3

Baumwoll-Tricot (Rohware, Quadratmetergewicht 165 g) wird in einer Färbeflotte der folgenden Zusammensetzung foulardiert:

4 g/I Farbstoff der Formel (101), 10 g/I Natriumsalz einer Alkyl-(C₁₅)-sulfonsäure, 5 ml/l Natronlauge (30%) und 50 ml/l Natriumwasserglas (26,3-27,7% Silikatgehalt).

Die Temperatur der Färbeflotte beträgt 25°C, die Flottenaufnahme 90%. Das foulardierte Gewebe wird aufgerollt, luftdicht in eine Plastikhülle verpackt und 12 Stunden bei 25°C gelagert. Danach wird kalt und heiss gespült und 20 Minuten bei 90°C in einer Waschflotte nachgewaschen, wobei diese Flotte 2 g/I eines Alkylphenoläthylenoxidaddukts enthält. Anschliessend wird nochmals heiss und kalt gespült und getrocknet.

Ein zweites Stück wird wie oben beschreiben gefärbt und gespült. Anstelle des Nachwaschens erfolgt nun das Nachbleichen - 20 Minuten bei 90°C - unter Verwendung einer Bleichflotte der folgenden Zusammensetzung:

5 ml/l H₂O₂, 2 g/I eines Alkylphenoläthylenoxidaddukts, 2,5 ml/l Natronlauge (30%) und 1 g/I Stabilisator der Formel (102). Das Flottenverhältnis beträght 1:20. Anschliessend wird heiss und kalt gespült und getrocknet.

Das nachgebleichte Gewebe zeigt eine deutlich reinere und brillantere blaue Nuance als das nur nachgewaschene Gewebe.

Aehnlich gute Resultate werden auch unter Verwendung der übrigen Stabilisatoren (a) bis (d)₂ erhalten.

Baumwoll-Frottee (Rohware) wird mit einer Färbeflotte der folgenden Zusammensetzung foulardiert:

10 g/l Farbstoff der Formel

10 g/I Natriumsalz einer Alkyl-(C₁₇)-sulfonsäure, 100 ml/I Natronlauge (30%) und 100 ml/l Wasserglas (26,3―27,7% Silikatgehalt). Die Temperatur der Flotte beträgt 25°C, die Flottenaufnahme 90%. Das foulardierte Gewebe wird aufgerollt, luftdicht in einer Plastikhülle verpackt und 24 Stunden bei Raumtemperatur gelargert. Danach wird, wie in Beispiel 3 beschrieben, gespült, nachgewaschen und nochmals gespült und getrocknet.

Ein zweites Stück wird wie oben beschreiben gefärbt und gespült. Anstelle des Nachwaschens erfolgt nun das Nachbleichen - 20 Minuten bei 90°C - unter Verwendung einer Bleichflotte der folgenden Zusammensetzung:

2,5 ml/I Natronlauge 30%, 5 ml/l Wasserstoffperoxid 35%, 2 g/I eines Alkylphenoläthylenoxidadduktes und 1 g/I Stabilisator der Formel (102). Anschliessend wird heiss und kalt gespült und getrocknet.

Bei dem nachgebleichten Gewebe ist eine wesentlich reinere blaue Nuance festzustellen als bei dem nur nachgewaschenen Gewebe.

Man erhält ähnlich gute Resultate, wenn die übrigen Stabilisatoren (a) bis (d)₂ verwendet werden.

### Beispiel 5

100 g Baumwollgewirke (Rohware) werden in 2 I Flotte, die 6 g Natriumsalz einer Alkyl-(C₁₅)-sulfonsäure enthält, bei 30°C 10 Minuten lang vorgenetzt. Danach fügt man der Flotte 1 ml der Verbindung der Formel (102), 1,2 ml Natronlauge (30%), 5 ml Wasserstoffperoxid (35%), 20 ml Natriumwasserglas (26,3―27,7% Silikatgehalt) und 0,05 g des Farbstoffes der Formel hinzu. Diese Flotte wird innerhalb 30 Minuten auf 92°C erhitzt. Dann gibt man 5 g Glaubersalz kalz. hinzu. Nach 60 Minuten Färbezeit bei 92°C wird warm und kalt gespült, neutralisiert und wieder gespült.

Das erhaltene Gewirke besitzt eine brillante rote Nuance. Aehnlich gute Resultate werden mit den übrigen Stabilisatoren (a) bis (d)₂ erhalten.

### Beispiel 6

Bauwollgewirke (Rohware, Quadratmetergewicht 165 g) wird in einer Färbeflotte der folgenden Zusammensetzung bei Raumtemperatur foulardiert:

1 g/I Farbstoff der Formel 10 g/I Natriumsalz einer Alkyl-(C₁₅)-sulfonsäure, 20 ml/l Natronlauge (30%), 10 ml/l Natriumwasserglas (26,3-27,7% Silikatgehalt), 40 ml/l Wasserstoffperoxid (35%) und 10 ml/l der Verbindung der Formel (102). Die Flottenaufnahme beträgt 80%. Nach dem Foulardieren wird die Ware bei Raumtemperatur auf Rollen gelagert.

Die Ware wird dann in einer Flotte, die 8 ml/I Natronlauge (30%), 4 g/l Natriumdithionit und 10 g/l Glaubersalz kalz. enthält (Flottenverhältnis 1:20), 60 Minuten bei 50°C entwickelt. Anschliessend wird das Gewirke gespült, oxidiert, wieder gespült, geseift und getrocknet.

Man erhält eine reine, egale Rotfärbung mit sehr guten Echtheiten.

### Beispiel 7

Baumwoll-Tricot (Rohware, Quadratmetergewicht 165 g) wird in eine auf 40°C erwärmte Färbeflotte eingebracht, die 40 g/I Glaubersalz, 2 g/I Natriumsalz einer Alkyl-(C₁₅)-sulfonsäure und 0,4 g des Farbstoffs der Formel (103) enthält. Nach 45 Minuten werden 1 g/l Soda (kalz.) und nach weiteren 5 Minuten 2 ml/l Natronlauge (30%) zugegeben. Man setzt dann die Färbung noch 40 Minuten (bei 40°C) fort. Anschliessend wird das gefärbte Gewebe kalt und heiss gewaschen.

Färbung a: das erhaltene Gewebe wird in einer wässrigen Flotte (Flottenverhältnis 1:40), die 1 g/l eines äthoxylierten Nonylphenols enthält, nachgewaschen. Danach wird heiss und kalt gespült.

Färbung b: das erhaltene Gewebe wird in einer wässrigen Flotte (Flottenverhältnis 1:40), die 1 g/I eines äthoxylierten Nonylphenols, 2,5 ml/l Natronlauge (30%), 5 ml/I Wasserstoffperoxid (35%) und 1 g/I einer Zubereitung aus 100 Teilen der Verbindung der Formel (2), 54 Teilen Magnesiumchlorid (Hexahydrat), 155 Teilen Natriumgluconat und 691 Teilen Wasser enthält, nachgebleicht, indem die Flotte innerhalb von 30 Minuten auf 90°C erwärmt und 20 Minuten bei dieser Temperatur gehalten wird. Anschliessend wird heiss und kalt gespült.

Färbung c: das erhaltene Gewebe wird, wie für Färbemuster b gezeigt, in einer wässrigen Flotte (Flottenverhältnis 1:40), die 1 g/I eines äthoxylierten Nonylphenols, 2,5 ml/I Natronlauge (30%), 5 ml/l Wasserstoffperoxid (35%) und 1 g einer Zubereitung aus 200 Teilen der Verbindung der Formel (2), 145 Teilen Magnesiumchlorid (Hexahydrat), 155 Teilen Glucose und 500 Teilen Wasser enthält, nachgebleicht. Anschliessend wird heiss und kalt gespült.

Die Färbungen b und c weisen eine deutlich reinere, brillantere rote Nuance auf als die nur nachgewaschene Färbung a.

### Beispiel 8

Baumwoll-Tricot (Rohware, Quadratmetergewicht 165 g) wird mit einer Fäbeflotte der folgenden Zusammensetzung foulardiert: 4 g/I Farbstoff der Formel (101), 10 g/l eines Natriumsalzes einer Alkyl-(C₁₅)-sulfonsäure, 5 ml/I Natronlauge (30%) und 50 ml/I Wasserglas (26,3-27% Silikatgehalt).

Die Temperatur der Flotte beträgt 25°C, die Flottenaufnahme 90%.

Das foulardierte Gewebe wird aufgerollt, luftdicht in einer Plastikhülle verpackt und 24 Stunden bei Raumtemperatur gelagert. Anschliessend wird heiss und kalt gespült.

Farbung a: das erhaltene Gewebe wird in einer wässrigen Flotte (Flottenverhältnis 1:40), die 2 g/I eines äthoxylierten Nonylphenols enthält, nachgewaschen. Danach wird heiss und kalt gespült.

Färbung b: das erhaltene Gewebe wird in einer wässrigen Flotte (Flottenverhältnis 1:40), die 2 g/I eines äthoxylierten Nonylphenols, 2,5 ml/l Natronlauge (30%), 5 ml/l Wasserstoffperoxid (35%) und 1 g/l einer Zubereitung aus 100 Teilen der Verbindung der Formel (2), 54 Teilen Magnesiumchlorid (Hexahydrat), 155 Teilen Natriumgluconat und 691 Teilen Wasser enthält, nachgebliecht, indem die Flotte innerhalb von 30 Minuten auf 90°C erwämt und 20 Minuten bei dieser Temperatur gehalten wird.

Färbung c: das erhaltene Gewebe wird in einer wässrigen Flotte (Flottenverhältnis 1:40), die 2 g/I eines äthoxylierten Nonylphenols, 2,5 ml/l Natronlauge (30%), 5 ml/l Wasserstoffperoxid (35%) und 1 g einer Zubereitung aus 200 Teilen der Verbindung der Formel (2), 145 Teilen Magnesiumchlorid (Hexahydrat), 155 Teilen Glucose und 500 Teilen Wasser enthält, nachgebleicht wie für Färbung b gezeigt. Anschliessend wird heiss und kalt gespült.

Die nachgebleichten Färbung b und c weisen eine reinere, brillantere blaue Nuance auf als die nur nachgewaschene Färbung a.

### Beispiel 9

Baumwoll-Frotte (Rohware, Quadratmetergewicht 420 g) wird mit einer Färbeflotte der folgenden Zusammensetzung foulardiert: 10 g/I Farbstoff der Formel (104), 100 ml/l Natronlauge (30%), 10 g/I eines Natriumsalzes einer Alkyl-(C,₅)-sulfonsäure und 100 ml/I Wasserglas (26,3-27% Silikatgehalt). Die Flottenaufnahme beträgt 90%. Das foulardierte Gewebe wird aufgerollt, luftdicht in einer Plastikhülle verpackt und 24 Stunden bei Raumtemperatur gelagert. Anschliessend wird heiss und kalt gespült.

Färbung a: das erhaltene Gewebe wird in einer wässrigen Flotte (Flottenverhältnis 1:40), die 2 g/I eines äthoxylierten Nonylphenols enthält, 20 Minuten bei 90°C nachgewaschen. Danach wird heiss und kalt gespült.

Färbung b: das erhaltene Gewebe wird in einer wässrigen Flotte (Flottenverhältnis 1:40), die 2 g/I eines äthoxylierten Nonylphenols, 2,5 ml/l Natronlauge (30%), 5 ml/l Wasserstoffperoxid (35%) und 1 g/l einer Zubereitung aus 100 Teilen der Verbindung der Formel (2), 54 Teilen Magnesiumchlorid (Hexahydrat), 155 Teilen Natriumgluconat und 691 Teilen Wasser enthält, nachgebleicht, indem die Flotte innerhalb von 30 Minuten auf 90°C erwärmt und 20 Minuten bei dieser Temperatur gehalten wird.

Die nachgebleichte Färbung b weisst eine wesentlich reinere, brillantere blaue Nuance auf als die nur nachgewaschene Färbung a.

### Beispiel 10

Baumwoll-Tricot (Rohware, Quadratmetergewicht 165 g) wird mit einer Färbeflotte der folgenden Zusammensetzung foulardiert: 4 g/I Farbstoff der Formel (101), 10 g/I eines Natriumsalzes einer Alkyl-(C₁₅)-sulfonsäure, 5 ml/l Natronlauge (30%) und 50 ml/I Natriumwasserglas (26,3-27% Silikatgehalt). Die Temperatur der Flotte beträgt 25°C, die Flottenaufnahme 90%.

Färbung a: das foulardierte Gewebe wird aufgerollt, luftdicht verpackt und 6 Stunden bei Raumtemperatur gelagert. Nach dem Kaltlagern wird kalt und heiss gespült und 20 Minuten mit einer Flotte, die 2 g/I eines äthoxylierten Nonylphenols enthält, bei 98°C nachgewaschen. Anschliessend wird heiss und kalt gespült.

Färbung b: Nach dem Foulardieren wird die Flottenaufnahme von 90% auf 70% reduziert. Das Gewebe wird dann mit einer Bleichflotte der folgenden Zusamensetzung foulardiert:

3 g/I eines Natriumsalzes einer Alkyl-(C₁₅)-sulfonsäure, 85 ml/I Wasserstoffperoxid (35%), 45 ml Natronlauge (30%) und 30 g/I einer Zusammensetzung aus 100 Teilen der Verbindung der Formel (2), 54 Teilen Magnesiumchlorid (Hexahydrat), 155 Teilen Natriumgluconat und 691 Teilen Wasser. Das so behandelte Gewebe wird aufgerollt, in einer Plastikhülle luftdicht verpackt und 24 Stunden bei 25°C gelagert. Nach dem Kaltlagern wird heiss und kalt gespült und 20 Minuten mit einer Flotte, die 2 g/I eines äthoxylierten Nonylphenols enthält, bei 98°C nachgewaschen. Anschliessend wird heiss und kalt gespült.

Färbung c: Man verfährt wie bei Färbung b, verwendet jedoch eine. Bleichflotte, die 3 g/I eines Natriumsalzes einer Alkyl-(C₁₅)-sulfonsäure, 85 ml/l Wasserstoffperoxid (35%), 45 ml Natronlauge (30%) und 30 g/l einer Zusammensetzung aus 200 Teilen der Verbindung der Formel (2), 145 Teilen Magnesiumchlorid (Hexahydrat), 155 Teilen Glucose und 500 Teilen Wasser enthält.

Die Färbungen b und c zeigen eine reinere, brillantere blaue Nuance als Färbung a.

## Patentansprüche

1. Verfahren zur Nachbehandlung von ungebleichten, küpen-, direkt- oder reaktiv-gefärbten, cellulosehaltigen Fasermaterialien, dadurch gekennzeichnet, dass man ungebleichte gefärbte Fasermaterialien in einem ein Alkalimetallhydroxyd, eine Peroxyd und als Stabilisator
(a) mindestens ein Addukt aus Aminoalkandiphosphonsäuren und Epihalogenhydrinen,
(b) Oligomere von Phosphonsäureester, oder
(c) mindestens ein Umsetzungsprodukt aus phosphoriger Säure und Carbonsäureanhydriden oder -halogeniden, oder
Gemische aus den genannten Stabilisatoren enthaltenden kombinierten Bleich- und Waschbad behandelt.

2. Verfahren nach Anspruch 1, dadurch gekennzeichnet, dass reaktivgefärbte Fasermaterialien verwendet werden.

3. Verfahren nach Anspruch 1, dadurch gekennzeichnet, dass das Addukt der Formel entspricht, worin R, Alkyl mit 1 bis 4 Kohlenstoffatomen, X, Halogen und n 1 oder 2 ist.

4. Verfahren nach Anspruch 3, dadurch gekennzeichnet, dass das Addukt in Form eines Alkalimetallsalzes vorliegt.

5. Verfahren nach Anspruch 1, dadurch gekennzeichnet, dass die Oligomeren der Formel entsprechen, worin Y, Wasserstoff oder ein Rest der Forel -COT, ist, worin T, Alkyl mit 1 bis 4 Kohlenstoffatomen ist, R, und Q, jeweils Alkyl mit 1 bis 4 Kohlenstoffatomen sind und n, eine ganze Zahl von 1 bis 16 bedeutet.

6. Verfahren nach Anspruch 5, dadurch gekennzeichnet, dass das Oligomerengemisch mindestens teilweise in Form eines Alkalimetallsalzes vorliegt.

7 Verfahren nach Anspruch 1, dadurch gekennzeichnet, dass die Oligomeren in Form eines Magnesiumkomplexes vorliegen.

8. Verfahren nach Anspruch 7, dadurch gekennzeichnet, dass das Molverhältnis von Oligomer und Magnesium im Magnesiumkomplex 1:0,1 bis 1:4,5 beträgt.

9. Verfahren nach Anspruch 1, dadurch gekennzeichnet, dass das Umsetzungsprodukt durch Reaktion von phosphoriger Säure mit einem Alkancarbonsäureanhydrid oder -halogenid mit 2 bis 4 Kohlenstoffatomen im Alkanrest im Molverhältnis 1:(1 bis 1,5) erhältlich ist.

10. Verfahren nach Anspruch 9, dadurch gekennzeichnet, dass das Umsetzungsprodukt in Form eines Alkalimetallsalzes vorliegt.

11. Verfahren nach Anspruch 1, dadurch gekennzeichnet, dass die Stabilisatoren in Kombination mit einer Polyhydroxyverbindung vorliegen.

12. Verfahren nach Anspruch 11, dadurch gekennzeichnet, dass die Polyhydroxyverbindung der Formel entspricht, worin R₁ und R₂ unabhängig voneinander -CH₂0H, -CHO oder -C0₂M bedeuten, M Wasserstoff oder ein Alkalimetall und x 2 bis 5 ist.

13. Verfahren nach Anspruch 12, dadurch gekennzeichnet, dass die Polyhydroxyverbindung der Formel entspricht, worin M und x die in Anspruch 12 angegebene Bedeutung haben.

14. Verfahren nach den Ansprüchen 8 und 11, dadurch gekennzeichnet, dass Oligomer, Magnesium und Polyhydroxyverbindung im Molverhältnis von 1:(0,1―4,5):(0,1―10) vorliegen.

15. Verfahren nach Anspruch 2, dadurch gekennzeichnet, dass die zur Färbung der cellulosehaltigen Fasermaterialien verwendeten Reaktivfarbstoffe als Reaktivgruppen Epoxy-, Aethylenimino-, Isocyanat-oder Isothiocyanatgruppen, mindestens ein Halogenatom und/oder eine additionsfähige Mehrfachbindung aufweisende aliphatische Säurereste oder Reste halogenierter, aromatischer, stickstoffhaltiger Ringe enthalten.

16. Verfahren nach Anspruch 15, dadurch gekennzeichnet, dass die zur Färbung der cellulosehaltigen Fasermaterialien verwendeten Reaktivfarbstoffe als Reaktivgruppen β-Chlor- oder β-Brompropionsäure-, Acrylsäure-, Methacrylsäure- oder a,ß-Dichlor- oder a,ß-Dibromacrylsäurereste oder halogenierte Pyrimidin- oder Triazinsysteme enthalten.

17. Verfahren nach Anspruch 16, dadurch gekennzeichnet, dass die zur Färbung der cellulosehaltigen Fasermaterialien verwendeten Reaktivfarbstoffe als Reaktivgruppen halogenierte Triazinsysteme enthalten.

18. Verfahren nach Anspruch 1, dadurch gekennzeichnet, dass das gefärbte Fasermaterial während 10 bis 40 Minuten in dem kombinierten Bleich- und Waschbad bei einer Temperatur von 20 bis 100°C behandelt wird.

19. Kombiniertes Bleich- und Waschbad, dadurch gekennzeichnet, dass es ein Alkalimetallhydroxyd, ein Peroxid und als Stabilisator
(a) mindestens ein Addukt aus Aminoalkandiphosphonsäuren und Epihalogenhydrinen,
(b) Oligomere von Phosphonsäureester, gegebenenfalls in Form eines Magnesiumkomplexes, oder
(c) mindestens ein Umsetzungsprodukt aus phosphoriger Säure und Carbonsäureanhydriden oder -halogeniden, oder Gemische aus den genannten Stabilisatoren enthält.

20. Kombiniertes Bleich- und Waschbad nach Anspruch 19, dadurch gekennzeichnet, dass es zusätzlich eine Polyhydroxyverbindung enthält.

21. Kombiniertes Bleich- und Waschbad nach Anspruch 19, dadurch gekennzeichnet, dass es 0,03 bis 50 g/I Stabilisator enthält.

22. Verwendung des kombinierten Bleich- und Waschbades nach Anspruch 19 zur Nachbehandlung ungebleichter, küpen- direkt- oder reaktivgefärbter cellulosehaltiger Fasermaterialen.

23. Das mit dem kombinierten Bleich- und Waschbad nach Anspruch 19 nachbehandelte cellulosehaltigen Fasermaterial.

## Revendications

1. Procédé pour le post-traitement de matières fibreuses contenant de la cellulose, non blanchies, teintes avec des colorants de cuve, des colorants directs ou des colorants réactifs, caractérisé en ce que l'on traite les matières fibreuses non blanchies et teintes dans un bain de blanchiment et lavage combinés, contenant un hydroxyde de métal alcalin, un peroxyde et, en tant que stabilisant,
a) au moins un produit d'addition d'acides aminoalcane-diphosphoniques et d'épihalogénhydrines,
b) des oligomères d'esters phosphoniques, ou bien
c) au moins un produit de réaction de l'acide phosphoreux et d'anhydrides ou d'halogénures d'acides carboxyliques, ou bien des mélanges des stabilisants mentionnés.

2. Procédé selon la revendication 1, caractérisé en ce que l'on utilise des matières fibreuses teintes par des colorants réactifs.

3. Procédé selon la revendication 1, caractérisé en ce que le produit d'addition répond à la formule dans laquelle R₁ représente un groupe alkyle de 1 à 4 atomes de carbone, X₁ représente un halogène et n vaut 1 ou 2.

4. Procédé selon la revendication 3, caractérisé en ce que le produit d'addition est à l'état de sel de métal alcalin.

5. Procédé selon la revendication 1, caractérisé en ce que les oligomères répondent à la formule dans laquelle Y₁ représente un atome d'hydrogène ou un groupe de formule ―COT₁ dans laquelle T₁ représente un groupe alkyle de 1 à 4 atomes de carbone, R₁ et Q₁ représentent chacun un groupe alkyle de 1 à 4 atomes de carbone et n₁ est un nombre entier pouvant valoir de 1 à 16.

6. Procédé selon la revendication 5, caractérisé en ce que le mélange d'oligomères est, au moins en partie, à l'état de sel de métal alcalin.

7. Procédé selon la revendication 1, caractérisé en ce que les oligomères sont à l'état de complexe de magnésium.

8. Procédé selon la revendication 7, caractérisé en ce que, dans le complexe de magnésium, le rapport molaire entre l'oligomère et le magnésium vaut de 1:0,1 à 1:4,5.

9. Procédé selon la revendication 1, caractérisé en ce que le produit de réaction a été obtenu par réaction de l'acide phosphoreux avec un anhydride ou un halogénure d'acide alcane-carboxylique comportant de 2 à 4 atomes de carbone dans la partie alcane, en un rapport molaire de 1:(1-1,5).

10. Procédé selon la revendication 9, caractérisé en ce que le produit de réaction est à l'état de sel de métal alcalin.

11. Procédé selon la revendication 1, caractérisé en ce que les stabilisants sont en combinaison avec un composé polyhydroxylé.

12. Procédé selon la revendication 11, caractérisé en ce que le composé polyhydroxylé répond à la formule dans laquelle R, et R₂ représentent chacun, indépendamment l'un de l'autre, -CH₂0H, -CHO ou -C0₂M, M représentant un atome d'hydrogène ou de métal alcalin, et x vaut de 2 à 5.

13. Procédé selon la revendication 12, caractérisé en ce que le composé polyhydroxylé répond à la formule dans laquelle M et x ont les significations indiquées dans la revendication 12.

14. Procédé selon la revendications 8 et 11, caractérisé en ce que l'oligomère, le magnésium et le composé polyhydroxylé sont présents dans des proportions molaires de 1:(0,1-4,5):(0,1-10).

15. Procédé selon la revendication 2, caractérisé en ce que les colorants réactifs utilisés pour la teinture des matières fibreuses contenant de la cellulose comportent, en tant que groupes réactifs, des groupes époxyde, éthylèneimino, isocyanate ou isothiocyanate, des restes d'acides aliphatiques comportant au moins un atome d'halogène et/ou une liaison multiple apte à des additions, ou des restes de composés cyclique azotés aromatiques halogénés.

16. Procédé selon la revendication 15, caractérisé en ce que les colorants réactifs utilisés pour la teinture des matières fibreuses contenant de la cellulose comportent, en tant que groupes réactifs, des restes des acides bêta- chloro- ou bêta-bromo-propionique, acrylique, méthacrylique ou alpha, bêta- dichloro- ou alpha, bêta-dibromo-acrylique, ou des systèmes pyrimidiniques ou triaziniques halogénés.

17. Procédé selon la revendication 16, caractérisé en ce que les colorants réactifs utilisés pour la teinture des matières fibreuses contentant de la cellulose comportent, en tant que groupes réactifs, des systèmes triaziniques halogénés.

18. Procédé selon la revendication 1, caractérisé en ce que la matière fibreuse teinte est traitée pendant une durée de 10 à 40 minutes, dans le bain de blanchiment et lavage combinés, à une température de 20 à 100°C.

19. Bain de blanchiment et lavage combinés, caractérisé en ce qu'il contient un hydroxyde de métal alcalin, un peroxyde et, en tant que stabilisant:
a) au moins un produit d'addition d'acides aminoalcanediphosphoniques et d'épihalogénhydrines,
b) des oligomères d'esters phosphoniques, éventuellement à l'état de complexe de magnésium, ou bien
c) au moins un produit de réaction de l'acide phosphoreux et d'anhydrides ou d'halogénures d'acides carboxyliques, ou des mélanges des stabilisants mentionnés.

20. Bain de blanchiment et lavage combinés selon la revendication 19, caractérisé en ce qu'il contient en outre un composé polyhydroxylé.

21. Bain de blanchiment et lavage combinés selon la revendication 19, caractérisé en ce qu'il contient de 0,03 à 50 g/1 de stabilisant.

22. Utilisation du bain de blanchiment et lavage combinés selon la revendication 19 pour le post-traitement de matières fibreuses contenant de la cellulose, non blanchies et teintes par des colorants de cuve, des colorants directs ou des colorants réactifs.

23. La matière fibreuse contenant de la cellulose, qui a subi le post-traitement par le bain de blanchiment et lavage combinés selon la revendication 19.

## Claims

1. A process for aftertreating unbleached vat-, direct- or reactive-dyed fibrous materials made of or containing cellulose, which comprises treating unbleached dyed fibrous materials in a combined bleaching and washing bath which contains an alkali metal hydroxide, a peroxide and
(a) at least one adduct of aminoalkanediphosphonic acids and epihalogenohydrins,
(b) phosphonate oligomers, or
(c) at least one reaction product of phosphorous acid and carboxylic acid anhydrides or halides, or mixtures of said stabilisers.

2. The process according to claim 1, wherein reactive-dyed fibrous materials are used.

3. The process according to claim 1, wherein the adduct has the formula in which R₁ is alkyl having 1 to 4 carbon atoms, X₁ is halogen, and n is 1 or 2.

4. The process according to claim 3, wherein the adduct is in the form of an alkali metal salt.

5. The process according to claim t, wherein the oligomers have the formula in which Y, is hydrogen or a radical of the formula ―COT₁ in which T, is alkyl having 1 to 4 carbon atoms, R₁ and Q, each are alkyl having 1 to 4 carbon atoms, and n₁ is an integer from 1 to 16.

6. The process according to claim 5, wherein the mixture of oligomers is at least partly in the form of an alkali metal salt.

7. The process according to claim 1, wherein the oligomers are in the form of a magnesium complex.

8. The process according to claim 7, wherein the molar ratio of oligomer to magnesium in the magnesium complex is 1:0.1 to 1:4.5.

9. The process according to claim 1, wherein the reaction product can be obtained by reacting phosphorous acid with an alkanecarboxylic anhydride or alkanecarbonyl halide having 2 to 4 carbon atoms in the alkane radical, in a molar ratio of 1:(1 to 1.5).

10. The process according to claim 9, wherein the reaction product is in the form of an alkali metal salt.

11. The process according to claim 1, wherein the stabilisers are present in combination with a polyhydroxy compound.

12. The process according to claim 11, wherein the polyhydroxy compound has the formula in which R, and R₂, independently of each other, are―CH_{z}OH,―CHO or―CO₂M, M is hydrogen or an alkali metal, and x is 2 to 5.

13. The process according to claim 12, wherein the polyhydroxy compound has the formula in which M and x are as defined in claim 12.

14. The process according to claims 8 and 11, wherein oligomer, magnesium and polyhydroxy compound are present in a molar ratio of 1:(0.1-4.5):(0.1-10).

15. The process according to claim 2, wherein the reactive dyes used for dyeing the fibrous materials made of or containing cellulose contain as ractive groups epoxy, ethyleneimino, isocyanate or isothiocyanate groups, acid radicals having at least one halogen atom and/or a multiple bond capable of addition, or radicals of halogenatd aromatic nitrogen-containing rings.

16. The process according to claim 15, wherein the reactive dyes used for dyeing the fibrous materials made of or containing cellulose contain as reactive groups ß-chloropropionic or ß-bromopropionic acid, acrylic acid, methacrylic acid or α,β-dichloroacrylic or a,ß-dibromoacryic acid radicals or halogenated pyrimidine or triazine systems.

17. The process according to claim 16, wherein the reactive dyes used for dyeing the fibrous materials made of or containing cellulose contain as reactive groups halogenated triazine systems.

18. The process according to claim 1, wherein the dyed fibrous material is treated in the combined bleaching and washing bath at a temperature of 20 to 100°C for 10 to 40 minutes.

19. A combined bleaching and washing bath which contains an alkali metal hydroxide, a peroxide and as a stabiliser
(a) at least one adduct of aminoalkanediphosphonic acids and epihalogenohydrins,
(b) phosphonate oligomers, optionally in the form of a magnesium complex, or
(c) at least one reaction product of phosphorous acid and carboxylic acid anhydrides or halides, or mixtures of said stabilisers.

20. The combined bleaching and washing bath according to claim 19, which additionally contains a polyhydroxy compound.

21. The combined bleaching and washing bath according to claim 19, which contains per litre 0.03 to 50 g of stabiliser.

22. Use of the combined bleaching and washing bath according to claim 19, for aftertreating unbleached vat-, direct- or reactive-dyed fibrous materials made of or containing cellulose.

23. A fibrous material made of or containing cellulose which has been aftertreated with the combined bleaching and washing bath according to claim 19.
